# EUROPÄISCHE PATENTSCHRIFT

(11) **EP 1 877 212 B1**
(45) Veröffentlichungstag und Bekanntmachung des Hinweises auf die Patenterteilung: **09.06.2010**
(21) Anmeldenummer: 06742226.1
(22) Anmeldetag: 06.04.2006
(51) Int. Cl.: B22D 23/00

(54) **VERFAHREN ZUM HERSTELLEN EINER VIELZAHL VON INSBESONDERE AUS TITANALUMINID BESTEHENDEN BAUTEILEN UND VORRICHTUNG ZUR DURCHFÜHRUNG DIESES VERFAHRENS**
METHOD FOR PRODUCING A MULTITUDE OF COMPONENTS MADE OF, IN PARTICULAR, TITANIUM ALUMINIDE, AND DEVICE FOR CARRYING OUT THIS METHOD
PROCEDE DE PRODUCTION D'UNE PLURALITE DE COMPOSANTS CONSTITUES D'ALUMINIURE DE TITANE ET DISPOSITIF CORRESPONDANT

(30) Priorität: 07.04.2005 DE 102005015862
(43) Veröffentlichungstag der Anmeldung: 16.01.2008
(73) Patentinhaber: ALD Vacuum Technologies GmbH, 63450 Hanau (DE)
(72) Erfinder: SESERKO, Pavel, 63791 Karlstein (DE)
(74) Vertreter: Hebing, Norbert
(86) Internationale Anmeldenummer: PCT/DE2006/000616
(87) Internationale Veröffentlichungsnummer: WO 2006/105780

(56) Entgegenhaltungen:
- DE-A1- 19 959 960
- DE-C1- 19 607 805
- GB-A- 633 946

## Beschreibung

Die Erfindung bezieht sich einerseits auf ein Verfahren zum Herstellen einer Vielzahl von insbesondere aus Titanaluminid bestehenden Bauteilen gemäß dem Oberbegriff des Anspruches 1. Typische Bauteile, die nach einem solchen Verfahren hergestellt werden, sind zum Beispiel Turbinenschaufeln oder Räder für Turbolader.

Im Prinzip wird dabei wie folgt vorgegangen. Eine möglichst große Anzahl von Formschalen wird zu einem Baum zusammengefasst, indem zunächst eine Positivform aus Wachs hergestellt wird, die sowohl die einzelnen Bauteile als auch die Zuführungskanäle abbildet. Die Negativform dient zur Erzeugung einer Multiformschale aus Keramik, die über einen zentralen Einlaßstutzen verfügt und mit der eine der Anzahl von Einzelformschalen in der Multiformschale entsprechende Anzahl an Bauteilen in einem Guss erzeugt werden können. Zum Füllen dieser Multiformschale wird eine größere Menge Material erschmolzen und in die Multiformschale eingebracht.

Dieser Vorgang ist sehr zeitaufwändig und personalintensiv, da die Negativform in Handarbeit geschaffen werden muss. Des Weiteren wird eine große Menge an Keramik für die Herstellung der Multiformschale benötigt, da diese nicht nur die einzelnen Bauteile, sondern auch die Zuführung abbilden muss. Auch wird mehr Gussmaterial zum Füllen der Multiformschale benötigt als für die Bauteile selbst gebraucht wird, da ein Teil des Gussmaterials auch die Zuführungen ausfüllt. Dieser Anteil ist verloren, was insbesondere bei teuren Materialien wie TiAl zu einer entsprechenden Verteuerung der Bauteile führt.

Des Weiteren ist eine solche Vorgehensweise nicht für alle Materialien geeignet, da bestimmte Materialien schon auf ihrem Weg durch die Kanäle zu den Einzelformschalen teilweise erstarren. Dies gilt insbesondere für sogenannte intermetallische Verbindungen, wie zum Beispiel Titanaluminid, wobei dieses Material aber gerade für die oben erwähnten Bauteile bevorzugt wird, da es sehr hitzebeständig, stabil und trotzdem besonders leicht ist.

Ein Verfahren gemäß dem Oberbegriff des Anspruches ist in der DE 199 59 960 beschrieben, demnach erfolgt der Guss von einzelnen Bauteilen dadurch, dass eine Schmelze in gerade der für das Bauteil benötigten Menge erzeugt wird und in eine Formschale abgegossen wird. Dieser Vorgang kann zur Erzeugung weiterer Bauteile wiederholt werden.

Die GB 633 946 zeigt eine Gießanordnung, bei der eine Gussform kopfüber auf einen mit einer Schmelze gefüllten Tiegel gesetzt wird und die Anordnung anschließend gedreht wird, so dass die Gussform mit der Schmelze aus dem Tiegel gefüllt wird.

Eine großformatige Anlage, die in ähnlicher Weise arbeitet und bei der in der Gussform mehrere Formschalen zum Abbilden von mehreren einzelnen Gussteilen untergebracht sind, ist in der DE 196 07 805 Cl gezeigt. Hierbei treten die oben erwähnten Probleme auf.

Die Erfindung beruht daher auf der Aufgabe, ein Gießverfahren darzustellen, das vor allem zum Herstellen von Bauteilen aus intermetallischen Verbindungen geeignet ist und das darüber hinaus unabhängig von dem jeweils verwendeten Material eine kostengünstige Massenfertigung von Bauteilen ermöglicht.

Zur Lösung des Problems sieht die Erfindung vor, dass die Formschalen einzeln einer Gießapparatur in einem vorgegebenen Arbeitstakt zugeführt werden, und die Schmelze in jeweils der Menge, die zum Füllen einer Formschale benötigt wird, aus einem Ingot entsprechender Größe in demselben Arbeitstakt in einem Tiegel innerhalb einer einer Gusskammer unmittelbar vorgeschalteten Schmelzkammer aktuell erzeugt wird und der mit der Schmelze gefüllte Tiegel in die Gusskammer zum Abguss überführt wird, und dass im nächsten Takt eine neue Formschale und ein neuer Tiegel in die Gusskammer eingebracht werden.

Die Erfindung löst sich somit von dem Konzept des gleichzeitigen Gusses einer Vielzahl von Bauteilen und geht über zu einem Einzelstück-Linienkonzept, in dem die Formschalen taktweise ausgegossen werden, wobei die jeweils benötigte Schmelzenmenge aktuell bereit gestellt wird.

Bei diesem Konzept kann die Schmelze auf einem kurzen Weg in die Formschale gelangen, so dass Teilerstarrungen auf dem Weg zur Formschale gar nicht erst auftreten können. Die Ausschussraten werden dadurch erheblich verringert.

Da die Bauteile erfindungsgemäß im Takt hergestellt werden, lassen sich auch Qualitätskontrollen an den einzelnen Bauteilen taktweise erledigen und gegebenenfalls automatisieren, so dass der Prozess insgesamt besser handhabbar und kontrollierbar ist.

Da die Formschalen jeweils nur das Bauteil darstellen müssen, nicht aber die Zuführungskanäle zu der Formschale, ist der Verbrauch an Keramik bzw. des Gussmaterials deutlich verringert, so dass auch hier eine Verringerung der Stückzahl-Kosten zu erwarten ist.

Die avisierte Taktzeit der Anlage soll ca. 1 Minute pro Bauteil oder weniger betragen. Dies wird erfindungsgemäß möglich, weil:
1. Die Bauteile einzeln gegossen und bearbeitet werden;
2. die jeweils benötigte Materialmenge dem Bauteilvolumen entspricht und somit kurze Schmelzzeiten realisiert werden;
3. eine Anlage zur Durchführung des Verfahrens kompakt gebaut werden kann und somit die Schmelze auf kurzem Wege in die Formschale gelangt;
4. der Abguss und die Erstarrung rasch erfolgt, so dass es nur zu geringen Reaktionen des Gussmaterials (insbesondere TiAl) mit der Keramik der Formschale kommt; und
5. die Kammern der Anlage kleine Volumina aufweisen und damit
6. bei einem Abguss unter Vakuum kleine Evakuierungszeiten realisiert werden.

Da, wie erläutert, die jeweilige Schmelzenmenge aktuell bereitgestellt wird, sieht die Erfindung vorzugsweise vor, dass die Tiegel nur eine entsprechende Größe haben. Solche Tiegel, die aus wenig Tiegelmaterial bestehen, können schnell aufgeheizt werden, so dass auch hier keine unnötige Energieverschwendung auftritt. Vorzugsweise werden die Tiegel nur einmal verwendet, so dass gegebenenfalls auftretende Verschmutzungen nicht an die nächste Schmelze weitergegeben werden.

Gerade bei den intermetallischen Verbindungen kommt es darauf an, dass der Abgussvorgang relativ rasch erfolgt. Die Erfindung sieht daher vor, dass die Schmelze nicht in einem Strahl abgegossen wird, sondern in die Formschale gestürzt wird. Dazu wird die Formschale kopfüber auf den Rand des mit der Schmelze gefüllten Tiegels gesetzt, so dass Tiegel und Formschale einen gemeinsamen Hohlraum einschließen, und dass danach die Anordnung von Tiegel und Formschale um eine horizontale Achse um mehr als 90°, vorzugsweise um 180°, gedreht werden.

Wird die Drehbewegung rasch durchgeführt, so stürzt bzw. fällt das geschmolzene Material in die Formschale, wobei die Schmelze unter ihrem eigenen Gewicht und der aufgenommenen Fallenergie mit Wucht in die Formschale gelangt und auch kleinste Ausformungen in der Formschale sauber ausfüllt.

Da für das Stürzen nur eine verschwindend kurze Zeit benötigt wird, setzt eine Erstarrung erst dann ein, wenn sich das Material vollständig in der Formschale befindet.

Die Formschalen können als verlorene Formschalen ausgeführt werden, die taktweise der Gießapparatur leer zugeführt und gefüllt wieder entnommen werden. Solche Formschalen bestehen, wie zuvor schon erwähnt, vorzugsweise aus einer Keramik.

Es kann aber auch daran gedacht werden, die Formschalen als zweiteilige Permanentformen auszuführen. Dies bietet sich insbesondere dann an, wenn die Erstarrung relativ rasch, quasi im vorgegebenen Takt der Gießapparatur erfolgt. In diesem Fall braucht nach dem Erstarren die Permanentform lediglich geöffnet werden, so dass das erstarrte Bauteil herausfällt. Sollte die Erstarrung länger dauern als ein möglicher Arbeitstakt, können auch zwei oder drei Permanentformen abwechselnd in Gebrauch gestellt werden.

Die Erfindung bezieht sich weiter auf eine Vorrichtung zum Durchführen des zuvor beschriebenen Verfahrens. Die Vorrichtung besteht aus einer Gusskammer, in der taktweise ein Tiegel mit geschmolzenem Material und eine Formschale bereitstellbar sind, und aus einer Gussvorrichtung in der Gusskammer zum verbinden von Tiegel und Formschale derart miteinander, dass die Formschale gestürzt auf dem Rand des Tiegels aufsitzt, und zum Kippen der mit dem Tiegel verbundenen Formschale um eine horizontale Achse um mehr als 90°. Der Gusskammer ist eine Schmelzkammer vorgeschaltet, in die die mit einem Ingot gefüllten Tiegel taktweise zum Schmelzen des Ingots im Tiegel einführbar sind. Eine Zuführvorrichtung dient zum Überführen der Tiegel aus der Schmelzkammer in die Gusskammer.

In der Gusskammer werden somit mit Hilfe der Gusseinrichtung Tiegel und Formschale miteinander "verheiratet", sodann gestürzt, so dass die Schmelze in die Formschale gelangt, und anschließend wieder voneinander getrennt. Entscheidend ist, dass der Vorgang taktweise erfolgt, so dass eine Vielzahl von Bauteilen in einem immer gleichen Prozess erzeugt werden kann. Da der Prozess selbst sehr einfach ist und auf relativ einfache weise funktioniert, sind Störungen im Ablauf nicht zu erwarten.

Damit das Gussmaterial nur für eine relativ kurze Zeit in einem geschmolzenen Zustand gehalten wird, sieht die Erfindung vor, dass der Gusskammer eine Schmelzkammer unmittelbar vorgeschaltet wird, in die ein mit jeweils einem Ingot versehener Tiegel taktweise eingeführt und einer Schmelzenergie ausgesetzt wird, die den Ingot zum Schmelzen bringt. Sobald das Material in geschmolzener Form vorliegt, wird der Tiegel von der Schmelzkammer in die Gusskammer überführt und kann auf der zuvor beschriebenen Weise mit der Formschale verbunden werden. Zum Schmelzen des Ingots wird vorzugsweise eine Induktionsheizung vorgesehen, die in der Schmelzkammer vorgesehen ist und in der die Tiegel taktweise eintauchen.

Wie schon erwähnt, kann es sich bei den Formschalen um verlorene Formen handeln. In diesem Fall besitzt die Gusskammer eine Zuführeinrichtung, mittels der die Formschalen taktweise zugeführt werden. Alternativ hierzu können in der Gusskammer auch ein oder mehrere zweiteilige Permanentformschalen vorgesehen werden.

Um Verunreinigungen der Schmelze zu verhindern, kann die Gusskammer als Vakuumkammer ausgelegt sein, die in diesem Fall mit entsprechenden Schleusen versehen ist.

Um Erstarrungen des Materials vor dem Stürzen zu vermeiden, kann die Gusseinrichtung mit einer Heizeinrichtung versehen sein, mit der Tiegel und/oder Formschale bis zum Guss beheizt werden.

Im Folgenden soll anhand eines Ausführungsbeispiels die Erfindung näher erläutert werden. Dazu zeigen:
- Fig. 1: eine prinzipielle Darstellung einer Anlage, mit der das erfindungsgemäße Verfahren durchgeführt werden kann;
- Fig. 2: die Verbindung des Tiegels mit einer Formschale in einem Halter.

Zunächst wird auf die Figur 1 Bezug genommen.

Das Zentrum der Anlage wird von einer Gusskammer 1 gebildet, die gegebenenfalls über einen Vakuumanschluss 2 verfügt, so dass der Abguss unter Vakuum erfolgt. In einer Richtung wird diese Gusskammer 1 taktweise von Formschalen 3 durchlaufen, die auf der einen Seite der Gusskammer 1 über eine Schleuse 4 zugeführt und auf der anderen Seite über eine weitere Schleuse 5 ausgeschleust werden. Quer dazu werden Tiegel 6 durch die Gusskammer 1 hindurch geführt, wobei die mit einem Ingot gefüllten Tiegel 6 über eine dritte Schleuse 7, die gleichzeitig als Schmelzkammer dient, der Gusskammer 1 zugeführt und über eine vierte Schleuse 9 der Gusskammer 1 entleert entnommen werden. Auch die erste Schleuse 4 für Formschalen kann als Heizkammer ausgeführt werden, um die Formschalen vorzuwärmen.

Das Einschmelzen des Materials in der Schmelzkammer 7 erfolgt vorzugsweise mittels einer Induktionsheizung, die hier nicht näher dargestellt ist, die aber zum Stand der Technik gehört und dem Fachmann allgemein bekannt ist. Formschalen 3 und Tiegel 6 werden auf Förderstrecken transportiert, die jeweils taktweise arbeiten.

In der Gusskammer 1 werden jeweils ein Tiegel 6 und eine Formschale 3 in der in Figur 2 gezeigten Weise zusammen gebracht. Dazu sind hier nicht näher gezeigte Roboter bzw. Handhabungsgeräte vorhanden, die die Formschale 3 gestürzt auf einem Tiegel 6 aufsetzen, so dass sich ein gemeinsamer Hohlraum 10 bildet. In dem Tiegel 6 befindet sich die Schmelze 11, die gerade ausreicht, die Formschale 3 zu füllen. Die Formschale 3 ist dabei gerade so groß, um das Bauteil abzubilden. Ein Zuführungskanal 12 wird so kurz wie möglich gehalten.

An der Formschale 3 befindet sich lediglich ein Absatz 13 mit einer Stufe 14, der gerade über den Rand des Tiegels 6 greift. Falls notwendig, können Klammern vorgesehen werden, um Tiegel 6 und Formschale 3 fest zusammenzuhalten. Geeignet hierfür ist zum Beispiel ein Rahmen 15, der in der Figur 2 schematisch angedeutet ist und der über Nasen 16, 17 verfügt, die einerseits am Kopf der Formschale 3 bzw. am Boden des Tiegels 6 abgestützt sind.

Der Rahmen 15 ist gegebenenfalls mit Heizspiralen 18 versehen, die sowohl um den Tiegel 6 als auch um die Formschale 3 herum angeordnet sind und die Anordnung auf einer geeigneten Gusstemperatur halten sollen.

Zum Befüllen der Formschale 3 wird der Rahmen 15 um eine horizontale Achse 20 gedreht, die zum Beispiel durch die Verbindung zwischen Formschale 3 und Tiegel 6 verläuft. Nach einer raschen Drehung um 180° befindet sich die Formschale 3 unterhalb des Tiegels 6, so dass die Schmelze 11 in die Formschale 3 hineinstürzt.

Danach trennt die Handhabungsvorrichtung den geleerten Tiegel 6 und die gefüllte Formschale 3 und transportiert diese durch die zweite bzw. vierte Schleuse 5, 8 aus der Gusskammer 1 heraus, so dass im nächsten Takt eine neue Formschale 3 und ein neuer Tiegel 6 in die Gusskammer 1 zum Ausgießen der Formschale eingebracht werden können.

Alternativ zu der Verwendung einer verlorenen Formschale kann auch eine Permanentformschale verwandt werden, die vorzugsweise zweiteilig ist. In diesem Fall befindet sich am Boden der Gusskammer 1 eine mit einer Schleuse versehene Öffnung, durch die das erstarrte Bauteil nach dem Öffnen der Formschale 3 hindurchfallen kann.

### Bezugszeichenliste

- 1: Gusskammer
- 2: Vakuumverschluss
- 3: Formschale
- 4: Zuführungsschleuse
- 5: Schleuse

- 6: Tiegel
- 7: Schmelzkammer
- 8: Schleuse
- 9: Schleuse
- 10: Hohlraum

- 11: Schmelze
- 12: Zuführungskanal
- 13: Absatz
- 14: Stufe
- 15: Rahmen

- 16, 17: Nase
- 18: Heizspirale
- 19:
- 20: Achse

## Patentansprüche

1. Verfahren zum Herstellen einer Vielzahl von insbesondere aus einem Titanaluminid bestehenden Bauteilen, indem eine Schmelze des Materials, aus dem das Bauteil bestehen soll, in die Bauteile negativ abbildende Formschalen (3) eingebracht .wird und diese nach dem Erstarren der Schmelze entfernt werden, wobei zum Einbringen einer Schmelze in eine Formschale diese über Kopf auf den Rand eines mit der Schmelze gefüllten Tiegels (6) gesetzt wird, so dass der Tiegel und die Formschale einen gemeinsamen Hohlraum einschließen und danach die Anordnung aus Tiegel und Formschale um eine horizontale Achse um mehr als 90° gedreht wird,
**dadurch gekennzeichnet,**
**dass** die Formschalen einzeln einer Gießapparatur in einem vorgegebenen Arbeitstakt zugeführt werden, und die Schmelze in jeweils der Menge, die zum Füllen einer Formschale benötigt wird, aus einem Ingot entsprechender Größe in demselben Arbeitstakt in einem Tiegel innerhalb einer einer Gusskammer (1) unmittelbar vorgeschalteten Schmelzkammer (7) aktuell erzeugt wird und der mit der Schmelze gefüllte Tiegel in die Gusskammer zum Abguss überführt wird, und
**dass** im nächsten Takt eine neue Formschale und ein neuer Tiegel in die Gusskammer eingebracht werden.

2. Verfahren nach Anspruch 1, **dadurch gekennzeichnet, dass** die Tiegel nur einmal verwendet werden.

3. Verfahren nach Anspruch 1, **dadurch gekennzeichnet, dass** die Anordnung um eine horizontale Achse um 180° gedreht wird.

4. Verfahren nach einem der vorhergehenden Ansprüche, **dadurch gekennzeichnet, dass** die Formschale eine verlorene Formschale ist.

5. Verfahren nach Anspruch 4, **dadurch gekennzeichnet, dass** die Formschale aus Keramik besteht.

6. Verfahren nach einem der Ansprüche 1 bis 3, **dadurch gekennzeichnet, dass** die Formschale eine zweiteilige Permanentform ist.

7. Vorrichtung zum Durchführen des Verfahrens nach einem der vorhergehenden Ansprüche mit einer Gusskammer (1), in der taktweise ein Tiegel (6) mit geschmolzenem Material (11) und eine Formschale (3) bereitstellbar sind,
mit einer Gussvorrichtung in der Gusskammer (1) zum Verbinden von Tiegel (6) und Formschale (3) derart miteinander, dass die Formschale (3) gestürzt auf dem Rand des Tiegels (6) aufsitzt, und zum Kippen der mit dem Tiegel (6) verbundenen Formschale (3) um eine horizontale Achse (20) um mehr als 90°,
**gekennzeichnet durch,**
eine der Gusskammer (1) vorgeschalteten Schmelzkammer (7), in die die mit einem Ingot gefüllten Tiegel (6) taktweise zum Schmelzen des Ingots im Tiegel einführbar sind, und eine Zuführvorrichtung zum Überführen der Tiegel (6) aus der Schmelzkammer (7) in die Gusskammer (1).

8. Vorrichtung nach Anspruch 7, **dadurch gekennzeichnet, dass** die Schmelzkammer (7) mit einer Induktionsheizung versehen ist.

9. Vorrichtung nach Anspruch 7 oder 8, **dadurch gekennzeichnet, dass** es sich bei der Formschale (3) um eine verlorene Form handelt.

10. Vorrichtung nach Anspruch 7 oder 8, **dadurch gekennzeichnet, dass** die Formschale (3) eine zweiteilige Formschale ist.

11. Vorrichtung nach Anspruch 7 bis 10, **dadurch gekennzeichnet, dass** die Gusskammer (1) eine Vakuumkammer ist, die über einen Vakuumanschluss (2) verfügt, an dem eine Vakuumanlage angeschlossen ist.

12. Vorrichtung nach Anspruch 7 bis 11, **dadurch gekennzeichnet, dass** die Gusseinrichtung mit einer Heizung versehen ist.

## Claims

1. A method for the production of a plurality of structural parts made in particular of titanium aluminide, wherein a melt of the material, from which the structural part is to be made, is introduced into shell moulds (3) negatively reproducing the structural parts and the latter are removed after solidification of the melt, wherein, in order to introduce a melt into a shell mould, the latter is set upside down onto the edge of a crucible (6) filled with the melt, so that the crucible and the shell mould enclose a common cavity, and the arrangement of crucible and shell mould is then rotated about a horizontal axis by more than 90°,
**characterised in that**
the shell moulds are supplied individually to a casting apparatus in a predetermined work cycle, and that the melt is produced, in each case in the quantity required to fill a shell mould, from an ingot of suitable size concurrently in the same work cycle in a crucible inside a melting chamber (7) disposed immediately upstream of a casting chamber (1) and the crucible filled with the melt is transferred into the casting chamber for pouring, and
that in the next cycle a new shell mould and a new crucible are introduced into the casting chamber.

2. The method according to claim 1, **characterised in that** the crucibles are used only once.

3. The method according to claim 1, **characterised in that** the arrangement is rotated about a horizontal axis through 180°.

4. The method according to any one of the preceding claims, **characterised in that** the shell mould is a lost permanent mould.

5. The method according to claim 4, **characterised in that** the shell mould is made of ceramic.

6. The method according to any one of claims 1 to 3, **characterised in that** the shell mould is a two-part permanent mould.

7. A device for carrying out the method according to any one of the preceding claims with a casting chamber (1), in which a crucible (6) with molten material (11) and a shell mould (3) are made available at a clocked rate,
with casting means in the casting chamber (1) for joining the crucible (6) and shell mould (3) to one another, in such a way that the shell mould (3) after its inversion rests on the edge of the crucible (6), and for tilting the shell mould (3) joined with the crucible (6) about a horizontal axis (20) by more than 90°,
**characterised by**
a melting chamber (7) which is disposed upstream of the casting chamber (1) and into which the crucibles (6) filled with an ingot can be introduced at a clocked rate in order to melt the ingot in the crucible, and a feed device for transferring the crucibles (6) out of the melting chamber (7) into the casting chamber (1).

8. The device according to claim 7, **characterised in that** the melting chamber (7) is provided with an induction heater.

9. The device according to claim 7 or 8, **characterised in that** the shell mould (3) is a lost permanent mould.

10. The device according to claim 7 or 8, **characterised in that** the shell mould (3) is a two-part permanent mould.

11. The device according to claim 7 to 10, **characterised in that** the casting chamber (1) is a vacuum chamber, which comprises a vacuum connection (2), to which a vacuum system is connected.

12. The device according to claim 7 to 11, **characterised in that** the casting facility is provided with a heater.

## Revendications

1. Procédé pour la fabrication d'une pluralité de composants constitués en particulier d'aluminiure de titane, en introduisant un matériau fondu, destiné à former le composant, dans les coquilles de moule (3) représentant les composants en négatif, et en retirant celles-ci après le durcissement du matériau fondu, dans lequel, pour l'introduction d'un matériau fondu dans une coquille de moule, celle-ci est posée tête en bas sur la bord d'un pot (6) rempli de matériau fondu, de sorte que le pot et la coquille de moule renferment un espace creux commun, puis en tournant l'ensemble comprenant le pot et la coquille de moule de plus de 90° autour d'un axe horizontal.
**caractérisé en ce que**
les coquilles de moule sont amenées séparément vers un dispositif de coulage, avec une cadence de travail prédéfinie, et le matériau fondu est produit à chaque fois dans la quantité nécessaire pour remplir une coquille de moule, à partir d'un lingot de taille correspondante, avec la même cadence de travail, dans un plot à l'intérieur d'une chambre de fusion (7) installée immédiatement en amont d'une chambre de coulage (1), et le pot rempli du matériau fondu est transféré dans la chambre de coulage pour le coulage, et
**en ce qu'**au pas cadencé suivant, une nouvelle coquille de moule et un nouveau pot sont introduits dans la chambre de coulage.

2. Procédé selon la revendication 1, **caractérisé en ce que** les pots ne sont utilisés qu'une seule fois.

3. Procédé selon la revendication 1, **caractérisé en ce que** l'ensemble est tourné de 180° autour d'un axe horizontal.

4. Procédé selon l'une des revendications précédentes, **caractérisé en ce que** la coquille de moule est une coquille de moule perdu.

5. Procédé selon la revendication 4, **caractérisé en ce que** la coquille de moule est en céramique.

6. Procédé selon l'une des revendications 1 à 3, **caractérisé en ce que** la coquille de moule est un moule permanent en deux pièces.

7. Dispositif pour la mise en oeuvre du procédé selon l'une des revendications précédentes, avec une chambre de coulage (1), dans laquelle peuvent être introduits en cadence un pot (6) avec un matériau fondu (11) et une coquille de moule (3),
avec un dispositif de coulage dans la chambre de coulage (1), pour relier entre eux des pots (6) et des coquilles de moule (3), de telle façon, que la coquille de moule (3) s'appuie tête en bas sur le bord du pot (6), et pour faire pivoter la coquille de moule (3) reliée au pot (6) de plus de 90° autour d'un axe horizontal (20),
**caractérisé par**
une chambre de fusion (7) installée en amont de la chambre de coulage (1), dans laquelle les pots (6) remplis d'un lingot sont introduits en cadence pour la fusion du lingot, et un dispositif d'alimentation, pour le transfert des pots (6) de la chambre de fusion (7) à la chambre de coulage (1).

8. Dispositif selon la revendication 7, **caractérisé en ce que** la chambre de fusion (7) est pourvue d'un chauffage inductif.

9. Dispositif selon l'une des revendications 7 ou 8, **caractérisé en ce que** la coquille de moule (3) est un moule perdu.

10. Dispositif selon l'une des revendications 7 ou 8, **caractérisé en ce que** la coquille de moule (3) est une coquille de moule en deux pièces.

11. Dispositif selon l'une des revendications 7 à 10, **caractérisé en ce que** la chambre de coulage (1) est une chambre à vide, disposant d'un raccord à vide (2), auquel est raccordé un dispositif à vide.

12. Dispositif selon l'une des revendications 7 à 11, **caractérisé en ce que** le dispositif de coulage est pourvu d'un chauffage.
